# EUROPÄISCHE PATENTSCHRIFT

(11) **EP 3 861 143 B1**
(45) Veröffentlichungstag und Bekanntmachung des Hinweises auf die Patenterteilung: **26.10.2022**
(21) Anmeldenummer: 19818023.4
(22) Anmeldetag: 09.12.2019
(51) Int. Cl.: C14C 15/00, C14B 3/00, C14C 3/06

(54) **VORRICHTUNG, WECHSELEINHEIT, KIT UND VERFAHREN ZUR GERUCHSREDUZIERUNG VON GEGERBTEM LEDER**
DEVICE, CHANGING UNIT, KIT AND PROCESS FOR REDUCING THE SMELL OF TANNED LEATHER
DISPOSITIF, MODULE INTERCHANGEABLE ET PROCÉDÉ POUR LA RÉDUCTION DE L'ODEUR DE CUIR TANNÉ

(30) Priorität: 10.12.2018 DE 102018131624
(43) Veröffentlichungstag der Anmeldung: 11.08.2021
(73) Patentinhaber: TFL Ledertechnik GmbH, 79618 Rheinfelden (DE)
(72) Erfinder: FENNEN, Jens, 79639 Grenzach-Wyhlen (DE); AMPUERO, Rodolfo, 56112 Lahnstein (DE); SCHULTE-GAUCZINSKI, Nina, 79110 Freiburg (DE); MEJIAS, Lorenzo, 79576 Weil am Rhein (DE)
(74) Vertreter: Mertzlufft-Paufler, Cornelius
(86) Internationale Anmeldenummer: PCT/EP2019/084186
(87) Internationale Veröffentlichungsnummer: WO 2020/120383

(56) Entgegenhaltungen:
- WO-A1-01/32937
- US-B1- 9 708 675
- DATABASE WPI Week 201819 Thomson Scientific, London, GB; AN 2018-18761Q XP002798155, & CN 207 047 261 U (JIANGSU KEMEI NEW MATERIALS CO LTD) 27. Februar 2018 (2018-02-27)
- DATABASE WPI Week 200434 Thomson Scientific, London, GB; AN 2004-362582 XP002798156, & KR 2004 0000112 A (PARK J M) 3. Januar 2004 (2004-01-03)
- DATABASE WPI Week 201434 Thomson Scientific, London, GB; AN 2014-J40454 XP002798157, & CN 103 660 516 A (HUZHOU LIFANG IND CO LTD) 26. März 2014 (2014-03-26)

## Beschreibung

Die Erfindung betrifft eine Vorrichtung zur Geruchsreduzierung von gegerbtem Leder, wie in Anspruch 1 definiert; eine Wechseleinheit mit zumindest einer geruchsneutralisierenden Substanz, wie in Anspruch 10 definiert; einen Kit zum Nachrüsten einer Walkvorrichtung zum Walken von trockenem Leder und/oder einer Trockenvorrichtung zum Trocknen von gegerbtem Leder, wie in Anspruch 11 definiert; und ein Verfahren zur Geruchsreduzierung von gegerbtem Leder wie in Anspruch 12 definiert; sowie jeweils Erfindungsverkörperungen gemäß den abhängigen Ansprüchen. Die in den Ansprüchen dargelegten Erfindungsgegenstände sind als Bestandteil der Beschreibung anzusehen.

Zur Herstellung von echtem Leder aus Tierhäuten sind in der Regel eine Vielzahl von unterschiedlichen Chemikalien erforderlich. Nach der Gerbung weist Leder aufgrund des Chemikalieneinsatzes und auch aufgrund des Eigengeruchs des Leders häufig einen relativ intensiven Geruch auf, der von vielen Konsumenten als unangenehm empfunden wird. Insbesondere bei einer Lederausstattung von Personenkraftwagen stellt eine Geruchsbelastung des Innenraums durch das verwendete Leder ein besonderes Problem dar. Die Konsumenten verlangen immer häufiger geruchsneutrales echtes Leder.

Das Problem der Geruchsbelastung von gegerbtem Leder wurde jedoch gerade durch die Einführung von immer ressourcenschonenderen und insbesondere wassersparenderen Gerbungsverfahren und Gerbungssystemen in den letzten Jahren sogar eher verstärkt. Dies kann zum Beispiel darauf zurückgeführt werden, dass die Häute beziehungsweise das Leder bei den neueren ressourcenschonenderen Verfahren weniger oft gewaschen werden, um den Wasserverbrauch bei der Lederherstellung insgesamt zu reduzieren. Ein weiterer Aspekt ist die energiesparende Trocknung des Leders, da mittlerweile häufig eine Trocknung des gegerbten Leders bei niedrigeren Temperaturen als früher vorgenommen wird, sodass sich Geruchsquellen weniger stark aufgrund der Hitzebehandlung verflüchtigen. Aus diesen Gründen weist gegerbtes Leder mittlerweile häufig eine stärkere Geruchsbelastung als früher auf.

CN 207 047 261 U erwähnt, dass ein Filter (dort mit Bezugszeichen 7) die Abluft aus einer Kammer filtriert. Er sorgt damit für verminderte Emissionen aus einem "Ofenkörper 2" nach außen. Ein Einfluss auf die Geruchsstoffe des Leders selbst ist damit nicht möglich.

Der Erfindung liegt somit die Aufgabe zu Grunde, die Geruchsbelastung bei gegerbtem Leder zu verringern, wobei dies in einer ressourcenschonenden und nachhaltigen Weise geschehen soll.

Die zuvor genannte Aufgabe wird erfindungsgemäß mit den Merkmalen des unabhängigen Anspruchs 1 gelöst. So wird erfindungsgemäß zur Lösung der Aufgabe eine Vorrichtung zur Geruchsreduzierung von gegerbtem Leder vorgeschlagen, umfassend einen Behandlungsraum, der zur Trocknung von gegerbtem Leder und/oder zur Behandlung von trockenem Leder eingerichtet ist, und wenigstens ein Geruchsreduzierungsreservoir, wobei das wenigstens eine Geruchsreduzierungsreservoir zumindest eine geruchsneutralisierende Substanz aufweist, wobei eine Gasaustauschverbindung zwischen dem Behandlungsraum und dem Geruchsreduzierungsreservoir eingerichtet ist, dadurch gekennzeichnet, dass das wenigstens eine Geruchsreduzierungsreservoir in einer vom Behandlungsraum abgetrennten Kammer angeordnet ist, die über wenigstens eine Gasaustauschleitung mit dem Behandlungsraum verbunden ist, derart, dass ein geschlossenes oder schließbares System aus Behandlungsraum, Gasaustauschleitung und Kammer ausgebildet ist, in welchem ein zirkulierende Gasstrom erzeugbar ist, wobei in Betrieb, also bei Bewegung des Behandlungsraums, die Kammer nicht mitbewegt wird, sondern ortsfest bleibt. Durch die erfindungsgemäße Vorrichtung ist es möglich, dass eine Geruchsreduzierung während der üblichen, bei der Lederherstellung erforderlichen Verfahrensschritte vorgenommen wird. Dies hat den Vorteil, dass eine Integration der Geruchsreduzierung in den üblichen Verfahrensablauf bei der Lederherstellung möglich ist, ohne dass zusätzliche Zeit für weitere Schritte eingeplant werden muss. Ein weiterer Vorteil der erfindungsgemäßen Vorrichtung besteht darin, dass die Geruchsreduzierung damit während einer Trockenphase ausführbar ist. Der Begriff "Trockenphase" kann sich dabei darauf beziehen, dass das Leder in dieser Phase nicht in Wasser oder einer wässrigen Lösung (entspricht "Flüssigphase"), wie beispielsweise einer Flotte, sondern in einem Raum, der überwiegend oder annähernd vollständig mit Gas, beispielsweise Luft, gefüllt ist, vorliegt. Die Geruchsreduzierung kann somit ausschließlich aufgrund eines Gasaustausches erfolgen. Somit kann eine Geruchsreduzierung des Leders ohne Wasserzugabe und/oder Wasserverbrauch stattfinden. Somit kann mittels der Vorrichtung eine besonders ressourcenschonende und nachhaltige Geruchsreduzierung erfolgen. Gemäß einer Weiterbildung, die durch das vorhergehende nicht ausgeschlossen sein muss, kann es vorgesehen sein, dass die geruchsneutralisierende Substanz in wässriger Lösung vorliegt. Trockenphase kann sich in diesem Zusammenhang somit auf den Zustand des Leders beziehen.

Gemäß einer Weiterbildung ist durch das im vorherigen Absatz Beschriebene zudem nicht ausgeschlossen, dass der Behandlungsraum eine Vernebelungsvorrichtung aufweist, die dazu eingerichtet ist, einen feinen Nebel aus kleinen Flüssigkeitströpfchen innerhalb des Behandlungsraums und/oder der Gasaustauschleitung freizusetzen. Die Vernebelungsvorrichtung kann beispielsweise dazu dienen, den Feuchtigkeitsgehalt des behandelten Leders während des Behandlungszeitraums nahezu konstant zu halten. Der Feuchtigkeitsgehalt von Leder kann von 10-20% betragen, vorzugsweise etwa 16% betragen. Schließlich ist selbst trockenes Leder nicht wasserfrei und tendiert bei Unterschreiten eines kritischen Feuchtigkeitsgehalts dazu, Schäden davonzutragen. Darüber hinaus kann durch die wenigstens eine Vernebelungsvorrichtung eine ungewollte Staubbildung vermieden werden, die bei Unterschreiten eines kritischen Feuchtigkeitsgehalts auftreten kann. Die Vernebelungsvorrichtung des Behandlungsraums kann beispielsweise dazu eingerichtet sein und/oder verwendet werden, Wasser freizusetzen, insbesondere zu versprühen. Alternativ oder ergänzend kann die Vernebelungsvorrichtung dazu eingerichtet sein und/oder dazu verwendet werden, Zusatzsubstanzen, insbesondere in wässriger Lösung, auf dem Leder zu verteilen, indem diese im Behandlungsraum als Nebel freigesetzt werden.

Eine geruchsneutralisierende Substanz im Sinne der Erfindung kann sich generell auf sorbierende Stoffe (Sorbentien) beziehen. Insbesondere können somit darunter Stoffe, wie Absorbenzien fallen, die eine Adsorption und/oder eine Absorption von Gerüchen ermöglichen. Somit können Gerüche durch die geruchsneutralisierende Substanz gebunden werden. Alternativ oder ergänzend dazu, können unter den Begriff geruchsneutralisierende Substanz auch Substanzen fallen, die Gerüche aktiv, beispielsweise durch Reaktionen und/oder Komplexbildungen, abbauen.

Nachfolgend werden vorteilhafte Ausgestaltungen der Erfindung beschrieben, die allein oder in Kombination mit den Merkmalen anderer Ausgestaltungen optional zusammen mit den Merkmalen nach Anspruch 1 kombiniert werden können.

Gemäß Anspruch 1 und den abhängigen Ansprüchen ist das wenigstens eine Geruchsreduzierungsreservoir außerhalb des Behandlungsraums angeordnet. Dabei ist vorgesehen, dass zumindest eine Gasaustauschleitung zwischen dem Behandlungsraum und dem wenigstens einen Geruchsreduzierungsreservoir ausgestaltet ist. Dies hat den Vorteil, dass die Behandlung des Leders im Behandlungsraum zeitgleich mit der Geruchsreduzierung erfolgen kann, ohne dass der beispielsweise konventionell ausgestaltete Behandlungsraum für die Durchführung der Geruchsreduzierung umgestaltet werden muss. Dies ermöglicht eine einfachere Eingliederung der Geruchsreduzierung in bestehende Abläufe zur Lederherstellung. Beispielsweise ist während der Trocknung von Leder häufig ein Gasaustausch vorgesehen, um das Leder schneller trocknen zu können, beispielsweise um an die Umgebung abgegebene Feuchtigkeit abzutransportieren.

Gemäß einer weiteren Ausgestaltung in Anspruch 2 kann der Behandlungsraum derart beweglich ausgestaltet sein, dass darin platziertes Leder während eines Betriebes mitbewegt wird. Durch die Bewegung des Leders ist eine effektivere Geruchsreduzierung möglich, da auch schwerer zugängliche Geruchsquellen behandelbar sind.

Alternativ oder ergänzend zu den vorgenannten Ausgestaltungen, kann der Behandlungsraum als ein Walkbehälter zum Walken von trockenem Leder ausgestaltet sein. Beispielsweise kann er als Walktrommel oder Walkfass ausgestaltet sein. Alternativ oder ergänzend kann der oder ein weiterer Behandlungsraum als Trocknungsraum zum Trocknen von gegerbtem Leder ausgestaltet sein. Beispielsweise kann der Behandlungsraum als Trocknungstunnel ausgestaltet sein.

Gemäß einer Weiterbildung kann es vorgesehen sein, dass eine Öffnung des Behandlungsraums verschließbar ist, insbesondere luftdicht verschließbar ist. Dies kann zum Beispiel über eine Verschlusseinheit erfolgen, die beispielsweise als Tür oder Luke ausgebildet ist. Somit kann besser verhindert werden, dass durch die Behandlung aufgewirbelte Partikel entweichen und durch eine umstehende Person eingeatmet werden.

Es ist erfindungsgemäß vorgesehen, dass das wenigstens eine Geruchsreduzierungsreservoir in einer vom Behandlungsraum abgetrennten Kammer angeordnet ist, die über wenigstens eine Gasaustauschleitung, beispielsweise die bereits zuvor genannte oder eine weitere Gasaustauschleitung, mit dem Behandlungsraum verbunden ist. Die Kammer kann dabei in Gebrauchsstellung verschlossen oder verschließbar sein. Also zum Beispiel zumindest nach außen hin und/oder zum Behandlungsraum hin abgeschlossen. Es ist somit vorgesehen, dass ein geschlossenes oder schließbares System aus Behandlungsraum, Gasaustauschleitung und Kammer ausgebildet ist, in welchem ein zirkulierender Gasstrom, erzeugbar ist. In Betrieb, also bei Bewegung des Behandlungsraums, wird die Kammer jedoch nicht mitbewegt, sondern bleibt ortsfest.

Um die Partikelbelastung, die während der Behandlung im Behandlungsraum entstehen kann, zu reduzieren, kann in einer Kammer, beispielsweise der bereits zuvor erwähnten oder einer zusätzlichen Kammer, ein Filter, insbesondere ein Partikelfilter, angeordnet sein. Alternativ oder ergänzend kann ein Filter und/oder ein weiterer Filter in einer Gasaustauschleitung, beispielsweise der bereits zuvor genannten Gasaustauschleitung, angeordnet sein. Somit ist es möglich, Partikel aus dem Gasstrom herauszufiltern, um die Staubbelastung insbesondere innerhalb des Behandlungsraums reduzieren zu können. Ferner ist es mittels des Filters möglich, ausfallende Feststoffe, die beispielsweise durch eine Vernebelungsvorrichtung innerhalb des Behandlungsraums und/oder der Gasaustauschleitung, beispielsweise in wässriger Lösung, freigesetzt werden, aus dem Gasstrom zu entfernen. Dadurch kann insbesondere eine Ablagerung der Feststoffe auf dem Leder verhindert werden. Die Vernebelungsvorrichtung kann in Gasstromrichtung somit vor dem Filter angeordnet sein. Beispielsweise können durch den wenigstens einen Filter geruchsreduzierende Substanzen, wie insbesondere Cyclodextrine, herausgefiltert werden. Ein Absetzen dieser Substanzen auf dem Leder kann damit besser vermieden werden. Zudem kann die Staubentwicklung insgesamt reduziert werden, wenn wenigstens ein Filter innerhalb des Gasstroms angeordnet ist.

Um den Gasaustausch zwischen der geruchsneutralisierenden Substanz und dem behandelten Leder beschleunigen zu können, kann die Vorrichtung eine Gasaustauscheinrichtung aufweisen, mittels welcher ein aktiver Gasaustausch zwischen der wenigstens einen geruchsneutralisierenden Substanz und dem Behandlungsraum ausführbar ist. Die Gasaustauscheinrichtung kann dabei beispielsweise als ein Ventilator und/oder als ein Kompressor ausgebildet sein.

Die zumindest eine geruchsneutralisierende Substanz kann, wie in Anspruch 5 definiert, in einer austauschbaren Wechseleinheit angeordnet sein. Somit ist ein besonders einfacher Austausch der geruchsneutralisierenden Substanz durch Auswechseln der Wechseleinheit möglich, wenn eine maximale Einsatzdauer erreicht ist.

Um einen Wechsel der geruchsneutralisierenden Substanz zu vereinfachen, kann das wenigstens eine Geruchsreduzierungsreservoir eine Halterung und eine, beispielsweise die zuvor bereits genannte, in die Halterung einsetzbare und auswechselbare Wechseleinheit mit der wenigstens einen geruchsneutralisierende Substanz aufweisen. Beispielsweise kann die Wechseleinheit als eine Kartusche und/oder als ein Pad und/oder als ein Geruchsfilter ausgebildet sein.

Gemäß einer Ausgestaltung kann die zumindest eine geruchsneutralisierende Substanz trocken sein. Alternativ oder ergänzend kann die zumindest eine geruchsneutralisierende Substanz recyclebar sein, beispielsweise sogar kompostierbar sein. Alternativ oder ergänzend kann die geruchsneutralisierende Substanz reaktivierbar sein. Beispielsweise kann eine Reaktivierung durch eine Erhitzung erfolgen. Alternativ oder ergänzend kann die zumindest eine geruchsneutralisierende Substanz ein flüssiges, insbesondere bei einer Prozesstemperatur flüssiges, Absorbensmaterial (z. B. auch ein Gemisch und/oder eine Lösung von Feststoffen in Flüssigkeit) sein, das in einem trocknen, porösen Trägermaterial eingelagert ist. Vorzugsweise kann das Trägermaterial eine durchschnittliche Partikelgröße von 3-8 mm, insbesondere von 3-6 mm, aufweisen.

Gemäß einer besonders vorteilhaften Ausgestaltung kann die zumindest eine geruchsneutralisierende Substanz wenigstens eine oder eine Kombination von zwei oder mehr geruchsneutralisierenden Substanzen ausgewählt aus der Gruppe aus kohlenstoffhaltigen Absorbenzien, mineralischen Absorbenzien, Kaffee, Kaffeesatz, Aktivkohle, Cyclodextrine, Zeolith, Zinkverbindungen, kaffeebasierter aktivierter Kohlenstoff (coffee-based activated carbon) sein. Vorzugsweise wird die geruchsneutralisierende Substanz in Pelletform verwendet. Somit kann die Staubentwicklung reduziert werden. Besonders bevorzugt kann die zumindest eine geruchsneutralisierende Substanz eine durchschnittliche Partikelgröße von 3-8 mm, insbesondere von 3-6 mm, aufweisen.

Gemäß einer weiteren Ausgestaltung kann die zumindest eine geruchsneutralisierende Substanz feinkörnig und/oder pulverförmig sein. Alternativ oder ergänzend kann die geruchsneutralisierende Substanz mit einem Füllmaterial gemischt sein. Insbesondere kann dabei eine Partikelgröße des Füllmaterials größer oder kleiner als eine Partikelgröße des geruchsneutralisierende Substanz sein, so dass eine Gasdurchlässigkeit der geruchsneutralisierenden Substanz durch das Füllmaterial erhöht ist, wobei eine Staubreduzierung bzw Vermeidung erwünscht ist. Beispielsweise kann das Füllmaterial Zellulose (insbesondere antidust-based-cellulose) und/oder ein Polymer und/oder ein mineralisches Füllmaterial, wie Zeolith und/oder Vermiculit, sein. Das Füllmaterial kann frei von Zusatzstoffen, wie insbesondere frei von Flammschutzmitteln und/oder anderen Chemikalien sein. Die durchschnittliche Partikelgröße des Füllmaterials kann von 3-8 mm, insbesondere von 3-6 mm, sein.

Gemäß einer weiteren Ausgestaltung kann die Vorrichtung ein Duftreservoir mit wenigstens einem Duftstoff aufweisen, wobei eine Gasaustauschverbindung zwischen dem Behandlungsraum und dem Duftreservoir eingerichtet ist. Somit ist es möglich, neben der Geruchsreduktion auch eine Duftstoffbehandlung mit durch den Verbraucher gewünschten Duftstoffen vorzunehmen. Um besser vermeiden zu können, dass gewünschte Düfte ebenfalls durch die geruchsneutralisierende Substanz aufgefangen werden, kann es beispielsweise vorgesehen sein, dass das Duftreservoir innerhalb eines zwischen Behandlungsraum und Geruchsreduzierungsreservoir eingerichteten oder einrichtbaren, beispielsweise zirkulierenden, Gasstroms in Strömungsrichtung nach dem Geruchsreduzierungsreservoir und/oder in einer Kammer, beispielsweise der bereits zuvor genannten, vom Behandlungsraum abgetrennten Kammer, angeordnet ist. Alternativ oder ergänzend kann, wie in Anspruch 9 definiert, die Vorrichtung wenigstens eine Vernebelungsvorrichtung aufweisen, vorzugsweise wobei die Vorrichtung eine erste Vernebelungsvorrichtung und eine zweite Vernebelungsvorrichtung aufweist, insbesondere wobei die erste Vernebelungsvorrichtung dem Behandlungsraum und/oder die zweite Vernebelungsvorrichtung einer oder der Gasaustauschleitung zugeordnet ist.

Die in Bezug auf die Vorrichtung beschriebenen Vorteile gelten auch für die nachfolgenden Gegenstände der Erfindung.

Die Erfindung betrifft, wie in Anspruch 10 definiert, weiter eine Wechseleinheit mit zumindest einer geruchsneutralisierenden Substanz zum Einsetzen in eine Halterung eines Geruchsreduzierungsreservoirs einer Vorrichtung zur Geruchsreduzierung von gegerbtem Leder wie in einem der Ansprüche 1 bis 9 definiert. Beispielsweise kann es sich dabei um eine geruchsneutralisierende Substanz handeln, wie sie hierin in Bezug auf die Vorrichtung bereits ausführlich beschrieben wurde.

Die Erfindung betrifft außerdem ein Kit zum Nachrüsten einer Walkvorrichtung zum Walken von trockenem Leder und/oder einer Trocknungsvorrichtung zum Trocknen von gegerbtem Leder, umfassend wenigstens eine Wechseleinheit, wie sie hierin beschrieben und beansprucht ist, und eine Halterung zum Halten und/oder Fixieren der Wechseleinheit. Optionale, vorteilhafte Ausgestaltungen können beispielsweise durch die Merkmale der Vorrichtung ausgestaltet werden.

Die Erfindung betrifft weiter ein Verfahren zur Geruchsreduzierung von gegerbtem Leder mittels einer Vorrichtung gemäß einem der Ansprüche 1 bis 9, umfassend die Schritte:
- Bereitstellen von gegerbtem Leder in einem, vorzugsweise verschließbaren, Behandlungsraum,
- Einrichten eines vorzugsweise kontinuierlichen Gasaustausches zwischen dem Behandlungsraum und einem Geruchsreduzierungsreservoir, das zumindest eine geruchsneutralisierende Substanz aufweist, insbesondere wie sie hierin beschrieben und beansprucht ist,
wobei eine Gaszirkulation zwischen dem Behandlungsraum und dem Geruchsreduzierungsreservoir eingerichtet ist; wobei vorzugsweise trockenes Leder verwendet wird oder wobei das Leder während der Geruchsneutralisation getrocknet wird und/oder das Leder innerhalb des Behandlungsraums bewegt wird, insbesondere gewalkt wird, und/oder wobei sämtliche Verfahrensschritte des Verfahrens während einer üblichen Behandlung des Leders im Behandlungsraum vorgenommen werden.

Wie bereits in Bezug auf die hierin beschriebene und beanspruchte Vorrichtung erläutert, weist auch das Verfahren den Vorteil auf, dass es besonders einfach in vorbekannte Verfahren zur Lederherstellung, beispielsweise während eines Trocknungsschrittes und/oder während eines Walk-Schrittes, integriert werden kann, ohne den Ablauf der anderen Verfahrensschritte zu ändern. Mitunter ist sogar eine Verwendung bestehender, herkömmlicher Vorrichtungen zur Lederherstellung möglich, um das Verfahren ausführen zu können.

Nachfolgend werden vorteilhafte Ausgestaltungen der Erfindung beschrieben, die allein oder in Kombination mit den Merkmalen anderer Ausgestaltungen optional zusammen mit den Merkmalen des unabhängigen Verfahrensanspruchs kombiniert werden können.

Gemäß Ausgestaltung wird ein aktiver Gasaustausch zwischen dem Behandlungsraum und dem Geruchsreduzierungsreservoir erzeugt, wobei eine Gaszirkulation zwischen dem Behandlungsraum und dem Geruchsreduzierungsreservoir eingerichtet wird. Dies ermöglicht es, den Gasaustausch zwischen der geruchsneutralisierenden Substanz und dem Leder zu verbessern und somit auch die Geruchsreduzierung zu beschleunigen.

Gemäß einer Weiterbildung kann trockenes Leder verwendet werden oder es kann vorgesehen sein, dass das Leder während der Geruchsneutralisation getrocknet wird.

Um eine besonders effiziente Geruchsreduktion zu erreichen, kann das Leder innerhalb des Behandlungsraums bewegt werden. Beispielsweise kann das Leder gewalkt werden. Es kann also vorgesehen sein, dass sämtliche Verfahrensschritte des Verfahrens während einer üblichen Behandlung des Leders im Behandlungsraum vorgenommen werden.

Es kann vorgesehen sein, dass ein weiteres Geruchsreduzierungsreservoir außerhalb des Behandlungsraums angeordnet wird.

Eine besonders nachhaltige Ausgestaltung kann vorsehen, dass die zumindest eine geruchsneutralisierende Substanz trocken und/oder recyclebar und/oder reaktivierbar ist und/oder ein flüssiges Absorbensmaterial ist, das in einem trocknen, porösen Trägermaterial eingelagert ist.

Alternativ oder ergänzend kann die zumindest eine geruchsneutralisierende Substanz wenigstens eine oder eine Kombination von zwei oder mehr geruchsneutralisierende Substanzen ausgewählt aus der Gruppe aus kohlenstoffhaltigen Absorbenzien, mineralischen Absorbenzien, Kaffee, Kaffeesatz, Aktivkohle, Cyclodextrine, Zeolith, Zinkverbindungen, kaffeebasierter aktivierter Kohlenstoff (coffee-based activated carbon) beinhalten.

Um dem Leder insbesondere nach Durchführung der Geruchsreduzierung einen bestimmten Duft zu verleihen, kann das Leder mit wenigstens einem in einem Duftreservoir angeordneten Duftstoff behandelt werden, indem ein beispielsweise kontinuierlicher Gasaustausch zwischen dem Behandlungsraum und dem Duftreservoir eingerichtet wird.

Die Vorrichtung, wie sie hierin beschrieben und beansprucht ist, wird zur Durchführung des Verfahrens verwendet.

Gemäß einer Weiterbildung kann es vorgesehen sein, dass sämtliche Verfahrensschritte ohne radikalfreisetzende Behandlung des Leders vorgenommen werden. Insbesondere wird keine photolytische Behandlung und/oder keine ozonolytische Behandlung und/oder keine elektrochemische Behandlung und/oder keine oxidative Behandlung und/oder keine thermolytische Behandlung vorgenommen. Besonders bevorzugt kommt es zu keiner Bildung von Chrom-VI-Verbindungen. Die Bildung von Radikalen hätte den Nachteil, dass es zu einer Autoxidation an ungesättigten Fettsäuren des Leders selbst und/oder an gegebenenfalls eingesetzten Fettungsmitteln kommen kann. Anders ausgedrückt kann es somit zu einem Ranzigwerden kommen, was eine negative Geruchsentwicklung zur Folge hat. Durch die radiakalfreie Behandlung des Leders kann dies verhindert werden.

Gemäß einer vorteilhaften Weiterbildung kann es vorgesehen sein, dass das Verfahren zur Geruchsreduzierung als Teil eines Herstellungsverfahrens von gegerbtem Leder angewendet wird, insbesondere derart, dass eine Geruchsreduzierung während des Walkens des Leders, vorzugsweise in einem Walkbehälter, durchgeführt wird. Dies hat den Vorteil, dass sich die Gesamtdauer eines Herstellungsverfahrens trotz zusätzlicher Durchführung des hierin beschriebenen und/oder beanspruchten Verfahrens nicht oder nur unwesentlich verlängert. Zudem sind nur wenige zusätzliche Handgriffe erforderlich, um das Verfahren zur Geruchsreduzierung in Ergänzung während des Herstellungsverfahrens durchzuführen. Insbesondere ist das Verfahren während des Walkens (auch als Millen bezeichnet) des Leders durchführbar.

Als nicht zur Erfindung gehörende Offenbarung ermöglicht diese weiter ein Verfahren zum Nachrüsten einer Walkvorrichtung zum Walken von trockenem Leder und/oder einer Trocknungsvorrichtung zum Trocknen von gegerbtem Leder mit einem Geruchsreduzierungsreservoir, das zumindest eine geruchsneutralisierende Substanz aufweist.

Die Erfindung wird nun anhand mehrerer Ausführungsbeispiele näher beschrieben, ist jedoch nicht auf diese Ausführungsbeispiele beschränkt. Weitere Ausführungsbeispiele ergeben sich durch die Kombination der Merkmale einzelner oder mehrerer Ansprüche untereinander und/oder mit einzelnen oder mehreren Merkmalen der Ausführungsbeispiele.

Es zeigt:
- Fig. 1: eine Seitenansicht einer in vereinfachter schematischer Weise dargestellten, ersten Ausführungsform einer erfindungsgemäßen Vorrichtung zur Geruchsreduzierung von gegerbtem Leder, wobei die Vorrichtung als Walkvorrichtung ausgestaltet ist,
- Fig. 2: eine Längsansicht der Vorrichtung aus Fig. 1,
- Fig. 3: eine Draufsicht auf die Vorrichtung aus den Fig. 1 und 2,
- Fig. 4: eine perspektivische Ansicht einer in vereinfachter schematischer Weise dargestellten, weiteren Ausführungsform einer erfindungsgemäßen Vorrichtung zur Geruchsreduzierung von gegerbtem Leder, wobei eine Gaszirkulation mittels der breiten Pfeile angedeutet ist,
- Fig. 5: eine weitere perspektivische Ansicht der Vorrichtung aus Fig. 4, wobei die im Behandlungsraum während dem Walken von Leder auftretenden Partikel angedeutet sind,
- Fig. 6: eine weitere perspektivische Ansicht der Vorrichtung aus Fig. 4, wobei über eine Befeuchtungsanlage Feuchtigkeit in den Gasstrom und/oder den Behandlungsraum versprühbar ist,
- Fig. 7: eine schematische Darstellung einer weiteren möglichen Ausführungsvariante einer erfindungsgemäßen Vorrichtung.

In den Figuren 1 bis 7 sind mehrere Ausgestaltungen einer Vorrichtung zur Geruchsreduzierung von gegerbtem Leder dargestellt, die im Ganzen jeweils als 1 bezeichnet ist.

Die Vorrichtung 1 weist einen Behandlungsraum 2 auf, der zur Behandlung von Leder eingerichtet ist. Der Behandlungsraum 2 kann beispielsweise, wie in den Figuren 1-7 gezeigt ist, als Walkbehälter 7 ausgestaltet sein. Es sind jedoch auch andere Ausgestaltungen möglich, bei welchen der Behandlungsraum 2 beispielsweise zum Trocknen von gegerbtem Leder eingerichtet ist.

Die Vorrichtung 1 hat wenigstens ein Geruchsreduzierungsreservoir 3, welches außerhalb des zuvor genannten Behandlungsraum 2 angeordnet ist. Das Geruchsreduzierungsreservoir 3 weist wenigstens eine geruchsneutralisierende Substanz 4 auf, die innerhalb des Geruchsreduzierungsreservoirs 3 angeordnet ist.

Entscheidend ist dabei, dass eine Gasaustauschverbindung 5 zwischen dem Behandlungsraum 2 und dem Geruchsreduzierungsreservoir 3, also zwischen der geruchsneutralisierende Substanz 4 und dem Leder, eingerichtet ist.

Die Gasaustauschverbindung 5 zwischen dem Behandlungsraum 2 und dem Geruchsreduzierungsreservoir 3 kann beispielsweise durch wenigstens eine Gasaustauschleitung 6 eingerichtet sein.

Der als Walktrommel ausgebildete Behandlungsraum 2 ist um eine Rotationsachse drehbar angeordnet. Durch die Rotation des Behandlungsraum 2 ist eine Behandlung des Leders möglich. Das Leder kann somit zusammen mit dem Behandlungsraum 2 in Rotation versetzt werden, so dass es im Behandlungsraum 2 gewalkt wird. Während des Walkens kann zeitgleich die Geruchsreduzierung erfolgen.

Der Behandlungsraum 2 weist eine verschließbare Öffnung auf, über welche das gegerbte Leder in den Behandlungsraum 2 einführbar ist. Die Öffnung kann beispielsweise mittels einer Tür oder Luke verschlossen werden.

Das Geruchsreduzierungsreservoir 3 ist in einer vom Behandlungsraum 2 räumlich abgetrennten Kammer 8 angeordnet oder ausgebildet.

Die Vorrichtung 1 weist mehrere Gasaustauschleitungen 6 auf. Dabei führt eine Gasaustauschleitung 6 vom Behandlungsraum 2 zur Kammer 8 und eine Gasaustauschleitung 6 von der Kammer 8 zurück in den Behandlungsraum 2. Somit ist ein geschlossenes System 9 aus dem Behandlungsraum 2, den Gasaustauschleitungen 6 und der Kammer 8 eingerichtet. Innerhalb des geschlossenen Systems 9 kann daher eine Gaszirkulation 16 eingerichtet werden. Somit ist eine mehrfache Behandlung des Gasstroms 16 mit der geruchsneutralisierenden Substanz 4 möglich, da der Gasstrom 16 mehrfach durch das Geruchsreduzierungsreservoir 3 geleitet wird.

Durch die Behandlung des Leders innerhalb des Behandlungsraum 2 kann es zu einer Partikelabscheidung vom Leder kommen. Um die Staubbelastungen eines Raumes, in welchem die Vorrichtung 1 angeordnet ist, möglichst gering halten zu können, kann die Vorrichtung 1 einen Partikelfilter 10 aufweisen. Durch den Partikelfilter 10 kann der oben genannte Gasstrom 16 gefiltert werden, so dass nach Beendigung der Behandlung des Leders ein Großteil der Partikel durch den Partikelfilter 10 aus der Luft innerhalb Behandlungsraum 2 entfernt ist.

Um den Gasaustausch zwischen dem Behandlungsraum 2 und dem Geruchsreduzierungsreservoir 3 zu beschleunigen, kann die Vorrichtung 1 eine Gasaustauscheinrichtung 11 aufweisen. Die Gasaustauscheinrichtung 11 kann beispielsweise als ein Ventilator und/oder als ein Kompressor ausgebildet sein, wobei die Gasaustauscheinrichtung 11 in das System 9 eingegliedert sein kann. Dadurch ist ein aktiver Gasaustausch zwischen dem wenigstens einen Geruchsreduzierungsreservoir 3 und dem Behandlungsraum 2 möglich.

Die geruchsneutralisierende Substanz 4 kann in einer Wechseleinheit 12 angeordnet sein. Die Wechseleinheit 12 hat den Vorteil, dass ein Austausch einer ihre maximale Verwendbarkeit überschrittenen geruchsneutralisierenden Substanz einfacher durchführbar ist. Die geruchsneutralisierende Substanz 4 kann somit einfach durch Austausch der kompletten Wechseleinheit 12 ausgetauscht werden.

Um die Wechseleinheit 12 im Geruchsreduzierungsreservoir 3 fixieren zu können, kann das Geruchsreduzierungsreservoir 3 eine Halterung 13 aufweisen, in welche die Wechseleinheit 12 einsetzbar ist. Zwischen der Halterung 13 und der Wechseleinheit kann dabei eine kraft- und/oder formschlüssige Verbindung eingerichtet sein.

Die Wechseleinheit 12 kann beispielsweise als eine Kartusche und/oder als ein Pad und/oder als Geruchsfilter ausgebildet sein.

Die geruchsneutralisierende Substanz 4 ist vorzugsweise trocken ausgestaltet, so dass sie beispielsweise pulverförmig ausgebildet sein kann. Besonders zweckmäßig kann es sein, wenn die geruchsneutralisierende Substanz 4 recyclebar, also wieder verwendbar, ist. Besonders vorteilhaft kann es dabei sein, wenn die geruchsneutralisierende Substanz 4, beispielsweise durch eine Hitzebehandlung reaktivierbar ist. Erreicht die geruchsneutralisierende Substanz ihre maximale Einsatzzeit, ist es besonders vorteilhaft, wenn die geruchsneutralisierende Substanz 4 kompostierbar ist, um Müll zu vermeiden.

Um die Durchlässigkeit der geruchsneutralisierende Substanz 4 für den Gasstrom 16 erhöhen zu können, kann die geruchsneutralisierende Substanz 4 mit einem Füllmaterial gemischt sein. Insbesondere kann dabei eine Partikelgröße des Füllmaterials größer oder kleiner als eine Partikelgröße der geruchsneutralisierenden Substanz sein, so dass eine Gasdurchlässigkeit der geruchsneutralisierenden Substanz durch das Füllmaterial erhöht ist. Die Partikelgröße des Füllmaterials kann dabei größer als die Partikelgrößen des geruchsneutralisierenden Materials sein. Das Füllmaterial kann beispielsweise Zellulose und/oder ein Polymer und/oder ein mineralisches Füllmaterial, wie Zeolith, sein. Beispielsweise kann das Füllmaterial Zellulose (insbesondere antidust-based-cellulose) und/oder ein Polymer und/oder ein mineralisches Füllmaterial, wie Zeolith und/oder Vermiculit, sein. Das Füllmaterial kann frei von Zusatzstoffen, wie insbesondere frei von Flammschutzmitteln und/oder anderen Chemikalien sein. Die durchschnittliche Partikelgröße des Füllmaterials kann von 3-8 mm, insbesondere von 3-6 mm, sein.

Die geruchsneutralisierende Substanz 4 kann beispielsweise zumindest wenigstens eines oder eine Kombination von zwei oder mehr Substanzen 4 ausgewählt aus der Gruppe aus kohlenstoffhaltigen Absorbenzien, mineralischen Absorbenzien, Kaffee, Kaffeesatz, Aktivkohle, Cyclodextrine, Zeolith, Zinkverbindungen, kaffeebasierter aktivierter Kohlenstoff (coffee-based activated carbon) sein.

Die Vorrichtung 1 kann weiter ein Duftreservoir 14 mit wenigstens einem darin angeordneten Duftstoff 15 aufweisen. Das Reservoir 14 kann beispielsweise in einer Kammer 8, insbesondere in der zuvor bereits genannten Kammer 8 oder einer weiteren Kammer 8, angeordnet oder ausgebildet sein. Durch den Duftstoff 15 ist es möglich, das durch die Geruchsneutralisation behandelte Leder mit einem gewünschten Duft zu behandeln.

Das Duftreservoir 15 kann innerhalb eines zwischen dem Behandlungsraum 2 und dem Geruchsreduzierungsreservoir 13 eingerichteten Gasstrom 16 in Strömungsrichtung dem Geruchsreduzierungsreservoir 13 nachgeschaltet angeordnet sein.

Wie in Figur 6 gezeigt ist, kann die Vorrichtung 1 wenigstens eine Befeuchtungsanlage 17 aufweisen. Die Befeuchtungsanlage 17 kann zum Beispiel als wenigstens eine Vernebelungsvorrichtung 18 ausgebildet sein. Durch die Vernebelungsvorrichtung 18 und/oder die Befeuchtungsanlage 17 ist es möglich, eine Flüssigkeit, insbesondere Wasser oder eine wässrige Lösung, in den Gasstrom 16 und/oder den Behandlungsraum 2 beispielsweise durch Zerstäubung oder Versprühen einzubringen. Somit kann eine zusätzliche Behandlung des gegerbten Leders erfolgen. Innerhalb des Behandlungsraums 2 kann ein Sensor zur Bestimmung der Feuchtigkeit, insbesondere der Luftfeuchtigkeit, vorgesehen sein. Weiter bevorzugt, kann eine Steuereinheit vorgesehen sein, die dazu eingerichtet ist, die Feuchtigkeit über die Befeuchtungsanlage 17 in Abhängigkeit der gemessenen Feuchtigkeit vorzugsweise automatisch durch Aktivierung und Deaktivierung der Befeuchtungsanlage 17 zu regeln.

In Fig. 7 ist der schematische Aufbau einer weiteren Ausführungsvariante gezeigt, die im Grunde der zuvor beschriebenen Ausführungsvariante entspricht. In Ergänzung dazu weist die in Fig. 7 gezeigte Vorrichtung 1 zwei Vernebelungsvorrichtungen 18 auf, die gleich oder unterschiedlich ausgestaltet sein können.

Eine erste Vernebelungsvorrichtung 18 ist dabei dem Behandlungsraum 2 zugeordnet, um Flüssigkeit insbesondere als Nebel und/oder in Sprayform in den Behandlungsraum 2 einzusprühen. Damit kann beispielsweise Wasser und/oder eine Zusatzsubstanz in den Behandlungsraum 2 und auf das darin behandelte Leder eingebracht werden. Die Zusatzsubstanz kann zum Beispiel eine zusätzliche geruchsneutralisierende Substanz 4 und/oder eine andere zur Behandlung des Leders dienende Substanz sein. Insbesondere kann es sich bei der Zusatzsubstanz um geruchsneutralisierende Cyclodextrine handeln, die beispielsweise in wässriger Lösung vorliegen. Die Cyclodextrine können eine zusätzliche geruchsreduzierende Wirkung aufweisen. Gemäß einer alternativen Ausführungsvariante kann das Geruchsreduzierungsreservoir 3 durch die Vernebelungsvorrichtung 18 ersetzt werden, wenn diese zur Freisetzung einer geruchsneutralisierenden Substanz 4 eingerichtet ist.

Die wenigstens eine Vernebelungsvorrichtung 18 kann einen Auslass, zum Beispiel eine Spraydüse, aufweisen, der in den Behandlungsraum 2 und/oder in die Gasaustauschleitung 6 Flüssigkeit freisetzen kann. Die Flüssigkeit kann dabei mit dem Gasstrom auch bis in den Behandlungsraum 2 transportiert werden, wenn keine direkte Freisetzung im Behandlungsraum 2 vorgesehen ist.

In Strömungsrichtung 16 des Gasstroms kann die der Gasaustauschleitung 6 zugeordnete Vernebelungsvorrichtung 18 innerhalb der Gasaustauschleitung 6 vor dem Filter 10 und/oder vor dem Geruchsreduzierungsreservoir 3 und/oder vor dem Duftreservoir 14 angeordnet sein. Dies hat den Vorteil, dass durch den Filter 10 Feststoffe, wie Cyclodextrine, die durch die Vernebelungsvorrichtung 18 in den Gasstrom 16 eingebracht werden, über den Filter 10 herausgefiltert werden, bevor der Gasstrom 16 in den Behandlungsraum 2 gelangt. Somit kann verhindert werden, dass Feststoffe mit dem Leder in Kontakt kommen.

### Durchgeführte Versuche

### I. Erster Pilotversuch

### 1.1 Material und Geräte

### I.1.1

Probe A: 10 Häute (entspricht Crust Leder) gegerbt durch eine chromhaltige Nachgerbungsformulierung #1 (ohne Behandlung zur Geruchsreduzierung, wie hierin beschrieben und beansprucht).

### I.1.2

Probe B: 10 Häute (entspricht Crust Leder) gegerbt durch eine chromhaltige Nachgerbungsformulierung #1 (mit Behandlung zur Geruchsreduzierung, wie hierin beschrieben und beansprucht).

### I.1.3

Milling drum (Walktrommel/Walkfass) hergestellt durch die Firma Erretre

### I.1.4

Als geruchsneutralisierende Substanz wurde Aktivkohle eingesetzt. Die Aktivkohle wurde in Form eines AktivkohleFilters verwendet.

### I.1.5

Filtergröße: 20 cm x 25 cm x 3 cm, vorzugsweise kann das Auch das Filtermaterial ein Volumen von zwei bis drei Litern aufweisen.

### 1.2 Versuchsablauf

### I.2.1 Probe A

### (Referenzbeispiel, entspricht dem Stand der Technik)

Die Häute der Probe A wurden in eine Walktrommel gegeben und in der Walktrommel bei 35°C und 35% HR für 4 Stunden gewalkt

### I.2.2 Probe B

(entspricht einer Probe die mittels der Erfindung hergestellt wurde)

Die Häute der Probe B wurden entsprechende der Probe A in der Walktrommel für einen gleichen Zeitraum, bei gleichen Bedingungen gewalkt. Zusätzlich wurde während der gesamten Behandlungsdauer in der Walktrommel ein Gastaustausch zwischen den gegerbten Häuten und einem Filter (1500 cc), der 700 Gramm Aktivkohle beinhaltet, eingerichtet.

### I.2.3 Geruchsprobennahme

Nach dem Walkprozess wurden die beidem Proben A und B getrennt voneinander behandelt, so dass keine Verfälschung des Ergebnisses erfolgen konnte.

Von beiden Proben A und B wurde jeweils eine Geruchsprobe genommen und diese in einem Geruchstest nach VDA 270 C3 analysiert.

### I.2.4 VDA 270 Scoring

Durch den VDA 270 Test wird nur die Geruchsintensität auf einer Skala von Grad 1 bis Grad 6 bestimmt, wobei:

| | |
|---|---|
| Grad 1: | nicht wahrnehmbar |
| Grad 2: | schwach wahrnehmbar, aber nicht störend |
| Grad 3: | eindeutig wahrnehmbar, aber nicht störend |
| Grad 4: | störend |
| Grad 5: | sehr störend |
| Grad 6: | nicht akzeptierbar |

### I.3 Ergebnisse

Ein Set der entnommenen Geruchsproben wurde durch Kunden und ein weiteres Set intern bei TFL auf seinen Geruch hin bewertet.

### I.3.1 Ergebnis bei Kunden

| | |
|---|---|
| Probe A | Grad 4 |
| Probe B | Grad 3 |

### I.3.2 Ergebnis bei TFL

| | |
|---|---|
| Probe A | Grad 4 |
| Probe B | Grad 3-4 |

### II. Zweiter Pilotversuch

### II.1 Material und Geräte

### II.1.1

Probe C: 10 Häute (entspricht Crust Leder) gegerbt durch eine chromfreie Nachgerbungsformulierung #2 (ohne Behandlung zur Geruchsreduzierung, wie hierin beschrieben und beansprucht).

### II.1.2

Probe D: 10 Häute (entspricht Crust Leder) gegerbt durch eine chromfreie Nachgerbungsformulierung #2 (mit Behandlung zur Geruchsreduzierung, wie hierin beschrieben und beansprucht).

### II.1.3 Weitere Materialien

Die übrigen Materialien entsprechen denen, die bereits beim ersten Pilotversuch eingesetzt wurden.

### 11.2 Versuchsablauf

Der Versuchsablauf entspricht dem Versuchsablauf des ersten Pilotversuchs.

### 11.3 Ergebnisse

Ein Set der entnommenen Geruchsproben wurde durch Kunden und ein weiteres Set intern bei TFL auf seinen Geruch hin bewertet.

### II.3.1 Ergebnis bei Kunden

| | |
|---|---|
| Probe C | Grad 3-4 |
| Probe D | Grad 3-4 |

### II.3.2 Ergebnis bei TFL

| | |
|---|---|
| Probe C | Grad 4 |
| Probe D | Grad 3-4 |

### III. Dritter Pilotversuch

### III.1 Material und Geräte

### III.1.1

Probe E: 10 Splits (Spaltleder, entspricht Crust Leder) gegerbt durch eine chromhaltige Nachgerbungsformulierung #3 (ohne Behandlung zur Geruchsreduzierung, wie hierin beschrieben und beansprucht).

### III.1.2

Probe F: 10 Splits (Spaltleder, entspricht Crust Leder) gegerbt durch eine chromhaltige Nachgerbungsformulierung #3 (mit Behandlung zur Geruchsreduzierung, wie hierin beschrieben und beansprucht).

### III.1.3 Weitere Materialien

Die übrigen Materialien entsprechen denen, die bereits beim ersten Pilotversuch eingesetzt wurden.

### III.2 Versuchsablauf

Der Versuchsablauf entspricht dem Versuchsablauf des ersten Pilotversuchs.

### III.3 Ergebnisse

Ein Set der entnommenen Geruchsproben wurde durch Kunden und ein weiteres Set intern bei TFL auf seinen Geruch hin bewertet.

### III.3.1 Ergebnis bei Kunden

| | |
|---|---|
| Probe E | Grad 2-3 |
| Probe F | Grad 2 |

### III.3.2 Ergebnis bei TFL

| | |
|---|---|
| Probe E | Grad 3 |
| Probe F | Grad 2-3 |

### Bezugszeichenliste

- 1: Vorrichtung
- 2: Behandlungsraum
- 3: Geruchsreduzierungsreservoir
- 4: Geruchsneutralisierende Substanz
- 5: Gasaustauschverbindung
- 6: Gasaustauschleitung
- 7: Walkbehälter
- 8: Kammer
- 9: System; geschlossenes System
- 10: Filter; Partikelfilter
- 11: Gasaustauscheinrichtung
- 12: Wechseleinheit
- 13: Halterung
- 14: Duftreservoir
- 15: Duftstoff
- 16: Gasstrom; Gaszirkulation
- 17: Befeuchtungsanlage
- 18: Vernebelungsvorrichtung

## Patentansprüche

1. Vorrichtung (1) zur Geruchsreduzierung von gegerbtem Leder, umfassend einen Behandlungsraum (2), der zur Trocknung von gegerbtem Leder und/oder zur Behandlung von trockenem Leder eingerichtet ist, und wenigstens ein Geruchsreduzierungsreservoir (3), wobei das wenigstens eine Geruchsreduzierungsreservoir (3) zumindest eine geruchsneutralisierende Substanz (4) aufweist, wobei eine Gasaustauschverbindung (5) zwischen dem Behandlungsraum (2) und dem Geruchsreduzierungsreservoir (3) eingerichtet ist, **dadurch gekennzeichnet, dass** das wenigstens eine Geruchsreduzierungsreservoir (3)in einer vom Behandlungsraum (2) abgetrennten Kammer (8) angeordnet ist, die über wenigstens eine Gasaustauschleitung (6) mit dem Behandlungsraum (2) verbunden ist, derart, dass ein geschlossenes oder schließbares System aus Behandlungsraum (2), Gasaustauschleitung (6) und Kammer (8) ausgebildet ist, in welchem ein zirkulierende Gasstrom (16) erzeugbar ist, wobei in Betrieb, also bei Bewegung des Behandlungsraums (2) die Kammer (8) nicht mitbewegt, sondern ortsfest bleibt.

2. Vorrichtung (1) nach Anspruch 1, **dadurch gekennzeichnet, dass** der Behandlungsraum (2) derart beweglich ausgestaltet ist, dass darin platziertes Leder während eines Betriebes mitbewegt wird, und/oder dass der Behandlungsraum (2) als Walkbehälter (7) zum Walken von trockenem Leder, beispielsweise als Walktrommel oder Walkfass, und/oder als Trocknungsraum zum Trocknen von gegerbtem Leder, beispielsweise als Trocknungstunnel, ausgestaltet ist und/oder dass der Behandlungsraum (2) eine verschließbare Öffnung aufweist.

3. Vorrichtung (1) nach einem der voranstehenden Ansprüche, **dadurch gekennzeichnet, dass** in einer oder der Kammer (8) und/oder in einer oder der Gasaustauschleitung (6) ein Filter, insbesondere ein Partikelfilter (10) angeordnet ist.

4. Vorrichtung (1) nach einem der voranstehenden Ansprüche, **dadurch gekennzeichnet, dass** die Vorrichtung (1) eine Gasaustauscheinrichtung (11) aufweist, mittels welcher ein aktiver Gasaustausch zwischen dem wenigstens einen Geruchsreduzierungsreservoir (3) und dem Behandlungsraum (2) ausführbar ist, beispielsweise wobei die Gasaustauscheinrichtung (11) als ein Ventilator und/oder als ein Kompressor ausgebildet ist.

5. Vorrichtung (1) nach einem der voranstehenden Ansprüche, **dadurch gekennzeichnet, dass** die zumindest eine geruchsneutralisierende Substanz (4) in einer austauschbaren Wechseleinheit (12) angeordnet ist.

6. Vorrichtung (1) nach einem der voranstehenden Ansprüche, **dadurch gekennzeichnet, dass** das wenigstens eine Geruchsreduzierungsreservoir (3) eine Halterung (13) und eine in die Halterung (13) einsetzbare und auswechselbare Wechseleinheit (12) mit der wenigstens einen geruchsneutralisierende Substanz (4) aufweist, beispielsweise wobei die Wechseleinheit (12) als eine Kartusche und/oder als ein Pad und/oder als ein Geruchsfilter ausgebildet ist.

7. Vorrichtung (1) nach einem der voranstehenden Ansprüche, **dadurch gekennzeichnet, dass** die zumindest eine geruchsneutralisierende Substanz (4) trocken und/oder recyclebar und/oder reaktivierbar ist und/oder ein flüssiges Absorbensmaterial ist, das in einem trocknen, porösen Trägermaterial eingelagert ist, und/oder dass die zumindest eine geruchsneutralisierende Substanz (4) wenigstens eine oder eine Kombination von zwei oder mehr Substanzen (4) ausgewählt aus der Gruppe aus kohlenstoffhaltigen Absorbenzien, mineralischen Absorbenzien, Kaffee, Kaffeesatz, Aktivkohle, Cyclodextrine, Zeolith, Zinkverbindungen, kaffeebasierter aktivierter Kohlenstoff (coffee-based activated carbon) ist.

8. Vorrichtung (1) nach einem der voranstehenden Ansprüche, **dadurch gekennzeichnet, dass** die zumindest eine geruchsneutralisierende Substanz (4) feinkörnig und/oder pulverförmig ist und/oder dass die geruchsneutralisierende Substanz (4) mit einem Füllmaterial gemischt ist, vorzugsweise wobei eine Partikelgröße des Füllmaterials größer oder kleiner als eine Partikelgröße der geruchsneutralisierenden Substanz (4) ist, insbesondere so dass eine Gasdurchlässigkeit der geruchsneutralisierenden Substanz (4) durch das Füllmaterial erhöht ist, beispielsweise wobei das Füllmaterial Zellulose und/oder ein Polymer und/oder ein mineralisches Füllmaterial, wie Zeolith und/oder Vermiculit, ist.

9. Vorrichtung (1) nach einem der voranstehenden Ansprüche, **dadurch gekennzeichnet, dass** die Vorrichtung (1) ein Duftreservoir (14) mit wenigstens einem Duftstoff (15) aufweist, wobei eine Gasaustauschverbindung (5) zwischen dem Behandlungsraum (2) und dem Duftreservoir (14) eingerichtet ist, beispielsweise wobei das Duftreservoir (14) innerhalb eines zwischen Behandlungsraum (2) und Geruchsreduzierungsreservoir (3) eingerichteten Gasstroms (16) in Strömungsrichtung nach dem Geruchsreduzierungsreservoir (3) und/oder in einer vom Behandlungsraum (2) abgetrennten oder der Kammer (8) angeordnet ist; und/oder **dadurch gekennzeichnet, dass** die Vorrichtung (1) wenigstens eine Vernebelungsvorrichtung (18) aufweist, vorzugsweise wobei die Vorrichtung (1) eine erste Vernebelungsvorrichtung (18) und eine zweite Vernebelungsvorrichtung (18) aufweist, insbesondere wobei die erste Vernebelungsvorrichtung (18) dem Behandlungsraum (2) und/oder die zweite Vernebelungsvorrichtung (18) einer oder der Gasaustauschleitung (6) zugeordnet ist.

10. Wechseleinheit (12) mit zumindest einer geruchsneutralisierende Substanz (4) zum Einsetzen in eine Halterung (13) eines Geruchsreduzierungsreservoirs (3) einer Vorrichtung (1) zur Geruchsreduzierung von gegerbtem Leder nach einem der Ansprüche 1 bis 9, vorzugsweise wobei die zumindest eine geruchsneutralisierende Substanz (4) wenigstens eine oder eine Kombination von zwei oder mehr Substanzen (4) ausgewählt aus der Gruppe aus kohlenstoffhaltigen Absorbenzien, mineralischen Absorbenzien, Kaffee, Kaffeesatz, Aktivkohle, Cyclodextrine, Zeolith, Zinkverbindungen, kaffeebasierter aktivierter Kohlenstoff (coffee-based activated carbon) ist.

11. Kit zum Nachrüsten einer Walkvorrichtung zum Walken von trockenem Leder und/oder einer Trocknungsvorrichtung zum Trocknen von gegerbtem Leder, umfassend wenigstens eine Wechseleinheit (12) nach Anspruch 10 und eine Halterung (13) zum Halten und/oder Fixieren der Wechseleinheit (12) .

12. Verfahren zur Geruchsreduzierung von gegerbtem Leder mittels einer Vorrichtung (1) zur Geruchsreduzierung nach einem der Ansprüche 1 bis 9, umfassend die Schritte:
- Bereitstellen von gegerbtem Leder in einem, vorzugsweise verschließbaren, Behandlungsraum (2),
- Einrichten eines vorzugsweise kontinuierlichen Gasaustausches zwischen dem Behandlungsraum (2) und einem Geruchsreduzierungsreservoir (3), das zumindest eine geruchsneutralisierende Substanz (4) aufweist, wobei
eine Gaszirkulation (16) zwischen dem Behandlungsraum (2) und dem Geruchsreduzierungsreservoir (3) eingerichtet ist; wobei vorzugsweise trockenes Leder verwendet wird oder das Leder während der Geruchsneutralisation getrocknet wird und/oder das Leder innerhalb des Behandlungsraums (2) bewegt wird, insbesondere gewalkt wird, und/oder wobei sämtliche Verfahrensschritte des Verfahrens während einer üblichen Behandlung des Leders im Behandlungsraum (2) vorgenommen werden.

13. Verfahren nach der Anspruch 12, **dadurch gekennzeichnet, dass** die zumindest eine geruchsneutralisierende Substanz (4) trocken und/oder recyclebar und/oder reaktivierbar ist und/oder ein flüssiges Material, das in einem trocknem, porösen Trägermaterial eingelagert ist, und/oder dass die zumindest eine geruchsneutralisierende Substanz (4) wenigstens eines oder eine Kombination von zwei oder mehr Substanzen (4) ausgewählt aus der Gruppe aus kohlenstoffhaltigen Absorbenzien, mineralischen Absorbenzien, Kaffee, Kaffeesatz, Aktivkohle, Cyclodextrine, Zeolith, Zinkverbindungen, kaffeebasierter aktivierter Kohlenstoff (coffee-based activated carbon) beinhaltet.

14. Verfahren nach einem der Ansprüche 12 oder 13, **dadurch gekennzeichnet, dass** das Leder mit wenigstens einem in einem Duftreservoir (14) angeordneten Duftstoff (15) behandelt wird, indem ein Gasaustausch zwischen dem Behandlungsraum (2) und dem Duftreservoir (14) eingerichtet wird.

15. Verfahren nach einem der Ansprüche 12 bis 14, **dadurch gekennzeichnet, dass** sämtliche Verfahrensschritte ohne radikalfreisetzende Behandlung des Leders vorgenommen werden, insbesondere dass keine photolytische Behandlung und/oder keine ozonolytische Behandlung und/oder keine elektrochemische Behandlung und/oder keine oxidative Behandlung und/oder keine thermolytische Behandlung vorgenommen wird, besonders bevorzugt dass es zu keiner Bildung von Chrom-VI-Verbindungen kommt.

16. Verfahren nach einem der Ansprüche 12 bis 15, **dadurch gekennzeichnet, dass** das Verfahren zur Geruchsreduzierung als Teil eines Herstellungsverfahrens von gegerbtem Leder angewendet wird, insbesondere derart, dass eine Geruchsreduzierung während des Walkens des Leders, vorzugsweise in einem Walkbehälter, durchgeführt wird.

## Claims

1. Device (1) for odor reduction of tanned leather, comprising a treatment space (2), which is set up for drying tanned leather and/or for treating dry leather, and at least one odor-reduction reservoir (3), wherein the at least one odor-reduction reservoir (3) has at least one odor-neutralizing substance (4), wherein a gas-exchange compound (5) is set up between the treatment space (2) and the odor-reduction reservoir (3), **characterized in that** the at least one odor-reduction reservoir (3) is arranged in a chamber (8) separated from the treatment space (2), which is connected via at least one gas exchange line (6) to the treatment space (2), in such a way that a closed or closable system of treatment space (2), gas exchange line (6) and chamber (8) is configured, in which a circulating gas stream (16) can be produced, wherein in operation, i.e. with movement of the treatment space (2), the chamber (8) does not also move, but remains stationary.

2. Device (1) according to Claim 1, **characterized in that** the treatment space (2) is configured to be movable, in such a way that leather placed therein is moved along during operation, and/or **in that** the treatment space (2) is configured as a drum tumbler (7) for tumbling dry leather, for example as a tumbling drum or drum tumbler, and/or as a drying chamber for drying tanned leather, for example as a drying tunnel, and/or **in that** the treatment space (2) has a closable opening.

3. Device (1) according to one of the preceding claims, **characterized in that** a filter, in particular a particle filter (10) is arranged in a or the chamber (8) and/or in a or the gas exchange line (6).

4. Device (1) according to one of the preceding claims, **characterized in that** the device (1) has a gas exchange device (11), by means of which active gas exchange can be effected between the at least one odor-reduction reservoir (3) and the treatment space (2), for example wherein the gas exchange device (11) is configured as a fan and/or as a compressor.

5. Device (1) according to one of the preceding claims, **characterized in that** the at least one odor-neutralizing substance (4) is arranged in an interchangeable replaceable unit (12).

6. Device (1) according to one of the preceding claims, **characterized in that** the at least one odor-reduction reservoir (3) has a holder (13) and a replaceable unit (12), that is insertable in the holder (13) and is interchangeable, with the at least one odor-neutralizing substance (4), for example wherein the replaceable unit (12) is configured as a cartridge and/or as a pad and/or as an odor filter.

7. Device (1) according to one of the preceding claims, **characterized in that** the at least one odor-neutralizing substance (4) is dry and/or recyclable and/or reactivatable and/or is a liquid absorbent material that is incorporated in a dry, porous carrier material, and/or **in that** the at least one odor-neutralizing substance (4) is at least one or a combination of two or more substances (4) selected from the group comprising carbon-containing absorbents, mineral absorbents, coffee, coffee grounds, activated carbon, cyclodextrins, zeolite, zinc compounds, coffee-based activated carbon.

8. Device (1) according to one of the preceding claims, **characterized in that** the at least one odor-neutralizing substance (4) is fine-grained and/or pulverulent and/or **in that** the odor-neutralizing substance (4) is mixed with a filler, preferably wherein a particle size of the filler is greater than or less than a particle size of the odor-neutralizing substance (4), in particular so that gas permeability of the odor-neutralizing substance (4) is increased by the filler, for example wherein the filler is cellulose and/or a polymer and/or a mineral filler, such as zeolite and/or vermiculite.

9. Device (1) according to one of the preceding claims, **characterized in that** the device (1) has a fragrance reservoir (14) with at least one odorant (15), wherein a gas-exchange compound (5) is set up between the treatment space (2) and the fragrance reservoir (14), for example wherein the fragrance reservoir (14) is arranged within a gas stream (16) set up between treatment space (2) and odor-reduction reservoir (3) in the direction of flow toward the odor-reduction reservoir (3) and/or in a or the chamber (8) separated from the treatment space (2); and/or **characterized in that** the device (1) has at least one nebulizer device (18), preferably wherein the device (1) has a first nebulizer device (18) and a second nebulizer device (18), in particular wherein the first nebulizer device (18) is assigned to the treatment space (2) and/or the second nebulizer device (18) is assigned to a or the gas exchange line (6).

10. Replaceable unit (12) with at least one odor-neutralizing substance (4) for inserting in a holder (13) of an odor-reduction reservoir (3) of a device (1) for odor reduction of tanned leather according to one of Claims 1 to 9, preferably wherein the at least one odor-neutralizing substance (4) is at least one or a combination of two or more substances (4) selected from the group comprising carbon-containing absorbents, mineral absorbents, coffee, coffee grounds, activated carbon, cyclodextrins, zeolite, zinc compounds, coffee-based activated carbon.

11. Kit for retrofitting a tumbling device for tumbling dry leather and/or a drying device for drying tanned leather, comprising at least one replaceable unit (12) according to Claim 10 and a holder (13) for holding and/or fixing the replaceable unit (12).

12. Method for reducing the odor of tanned leather by means of a device (1) for odor reduction according to one of Claims 1 to 9, comprising the steps:
- providing tanned leather in a, preferably closable, treatment space (2),
- setting up a preferably continuous gas exchange between the treatment space (2) and an odor-reduction reservoir (3), which has at least one odor-neutralizing substance (4), wherein
a gas circulation (16) is set up between the treatment space (2) and the odor-reduction reservoir (3); wherein preferably dry leather is used or the leather is dried during odor neutralization and/or the leather is moved, in particular is tumbled, within the treatment space (2) and/or wherein all process steps of the method are carried out during a usual treatment of the leather in the treatment space (2).

13. Method according to Claim 12, **characterized in that** the at least one odor-neutralizing substance (4) is dry and/or recyclable and/or reactivatable and/or is a liquid material that is incorporated in a dry, porous carrier material, and/or **in that** the at least one odor-neutralizing substance (4) comprises at least one or a combination of two or more substances (4) selected from the group comprising carbon-containing absorbents, mineral absorbents, coffee, coffee grounds, activated carbon, cyclodextrins, zeolite, zinc compounds, coffee-based activated carbon.

14. Method according to one of Claims 12 or 13, **characterized in that** the leather is treated with at least one odorant (15) arranged in a fragrance reservoir (14), by a gas exchange being set up between the treatment space (2) and the fragrance reservoir (14).

15. Method according to one of Claims 12 to 14, **characterized in that** all process steps are carried out without radical-releasing treatment of the leather, in particular **in that** no photolytic treatment and/or no ozonolytic treatment and/or no electrochemical treatment and/or no oxidative treatment and/or no thermolytic treatment is carried out, particularly preferably **in that** there is no formation of chromium(VI) compounds.

16. Method according to one of Claims 12 to 15, **characterized in that** the method for odor reduction is applied as part of a method of manufacture of tanned leather, in particular in such a way that odor reduction is carried out during tumbling of the leather, preferably in a drum tumbler.

## Revendications

1. Dispositif (1) pour la réduction de l'odeur du cuir tanné, comprenant un espace de traitement (2) qui est aménagé pour le séchage du cuir tanné et/ou pour le traitement du cuir séché et au moins un réservoir de réduction d'odeur (3), dans lequel l'au moins un réservoir de réduction d'odeur (3) présente au moins une substance de neutralisation d'odeur (4) et dans lequel une liaison d'échange de gaz (5) est établie entre l'espace de traitement (2) et le réservoir de réduction d'odeur (3), **caractérisé en ce que** l'au moins un réservoir de réduction d'odeur (3) est disposé dans une chambre (8) séparée de l'espace de traitement (2) qui est reliée à l'espace de traitement (2) par au moins une conduite d'échange de gaz (6), de telle sorte que l'espace de traitement (2), la conduite d'échange de gaz (6) et la chambre (8) forment un système clos ou pouvant être clos dans lequel un courant de gaz en circulation (16) peut être généré, en mode de fonctionnement, c'est -à-dire lorsque l'espace de traitement (2) est en mouvement, la chambre (8) ne se déplaçant pas conjointement, mais restant fixe.

2. Dispositif (1) selon la revendication 1, **caractérisé en ce que** l'espace de traitement (2) est conçu de manière mobile de sorte que le cuir placé à l'intérieur se déplace conjointement lors du fonctionnement, et/ou que l'espace de traitement (2) est conçu comme un réservoir de mouture (7) pour moudre le cuir séché, par exemple comme un tambour de mouture ou un fût de mouture, et/ou comme un espace de séchage pour sécher le cuir tanné et/ou que l'espace de traitement (2) présente une ouverture pouvant être fermée.

3. Dispositif (1) selon une des revendications précédentes, **caractérisé en ce que** dans une ou la chambre (8) et/ou dans une ou la conduite d'échange de gaz (8) est agencé un filtre, en particulier un filtre à particules (10).

4. Dispositif (1) selon une des revendications précédentes, **caractérisé en ce que** ce dispositif (1) comporte un système d'échange de gaz (11) au moyen duquel un échange de gaz actif entre l'au moins un réservoir de réduction d'odeur (3) et l'espace de traitement (2) peut avoir lieu, le système d'échange de gaz (11) étant par exemple configuré comme un ventilateur et/ou comme un compresseur.

5. Dispositif (1) selon une des revendications précédentes, **caractérisé en ce que** l'au moins une substance de neutralisation d'odeur (4) est placée dans un module interchangeable (12) pouvant être remplacé.

6. Dispositif (1) selon une des revendications précédentes, **caractérisé en ce que** l'au moins un réservoir de réduction d'odeur (3) comporte un support (13) et un module interchangeable (12) contenant la substance de neutralisation d'odeur (4) pouvant être inséré dans le support (13) et pouvant être remplacé, le module interchangeable (12) étant par exemple configuré comme une cartouche et/ou comme un coussin et/ou comme un filtre à odeurs.

7. Dispositif (1) selon une des revendications précédentes, **caractérisé en ce que** l'au moins une substance de neutralisation d'odeur (4) est sèche et/ou recyclable et/ou réactivable et/ou est une matière absorbante liquide qui est emmagasinée dans une matière de support sèche poreuse, et/ou que l'au moins une substance de neutralisation d'odeur (4) est au moins une ou une combinaison de deux ou plusieurs substances (4) choisies parmi le groupe constitué par des absorbants carbonés, des absorbants minéraux, du café, du succédané de café, du charbon actif, de la cyclodextrine, de la zéolithe, des composés de zinc, du charbon actif à base de café (coffee-based activated carbon).

8. Dispositif (1) selon une des revendications précédentes, **caractérisé en ce que** l'au moins une substance de neutralisation d'odeur (4) est sous forme de grains fins ou de poudre et/ou que la substance de neutralisation d'odeur (4) est mélangée avec une matière de charge, la taille des particules de la matière de charge étant de préférence supérieure ou inférieure à la taille des particules de la substance de neutralisation d'odeur (4), en particulier de sorte que la perméabilité aux gaz de la substance de neutralisation d'odeur (4) est accrue par la matière de charge, la matière de charge étant par exemple de la cellulose et/ou un polymère et/ou une matière de charge minérale comme de la zéolithe et/ou de la vermiculite.

9. Dispositif (1) selon une des revendications précédentes, **caractérisé en ce que** ce dispositif (1) comporte un réservoir de parfum (14) contenant au moins un parfum (15), une liaison d'échange de gaz (5) étant établie entre l'espace de traitement (2) et le réservoir de parfum (14), le réservoir de parfum (14) étant par exemple disposé à l'intérieur d'un flux de gaz généré entre l'espace de traitement (2) et le réservoir de réduction d'odeur (3), après le réservoir de réduction d'odeur (3) dans la direction d'écoulement et/ou dans la ou une chambre (8) séparée de l'espace de traitement (2), et/ou **caractérisé en ce que** ce dispositif (1) comporte au moins un dispositif de pulvérisation (18), ce dispositif (1) comportant de préférence un premier dispositif des pulvérisation (18) et un deuxième dispositif de pulvérisation (18), en particulier le premier dispositif de pulvérisation (18) étant associé à l'espace de traitement (2) et/ou le deuxième dispositif de pulvérisation (18) à une ou à la conduite d'échange de gaz (6).

10. Module interchangeable (12) contenant au moins une substance de neutralisation d'odeur (4) à insérer dans un support (13) d'un réservoir de réduction d'odeur (3) d'un dispositif (1) pour réduire l'odeur du cuir tanné selon une des revendications 1 à 9, l'au moins une substance de neutralisation d'odeur (4) étant de préférence au moins une ou une combinaison de deux ou plusieurs substances (4) choisies parmi le groupe constitué par des absorbants carbonés, des absorbants minéraux, du café, du succédané de café, du charbon actif, de la cyclodextrine, de la zéolithe, des composés de zinc, du charbon actif à base de café (coffee-based activated carbon).

11. Kit pour adapter un dispositif de mouture pour moudre le cuir séché et/ou un dispositif de séchage pour sécher le cuir tanné, comprenant au moins un module interchangeable (12) selon la revendication 10 et un support (13) pour supporter et/ou fixer le module interchangeable (12).

12. Procédé pour la réduction de l'odeur du cuir tanné au moyen d'un dispositif (1) de réduction d'odeur selon une des revendications 1 à 9, comprenant les étapes suivantes :
- préparation du cuir tanné dans un espace de traitement (2) pouvant de préférence être fermé,
- génération d'un échange de gaz de préférence continu entre l'espace de traitement (2) et un réservoir de réduction d'odeur (3) qui présente au moins une substance de neutralisation d'odeur (4),
une circulation de gaz (16) étant générée entre l'espace de traitement (2) et le réservoir de réduction d'odeur (3), du cuir séché étant utilisé de préférence ou le cuir étant séché pendant la neutralisation de l'odeur et/ou le cuir étant déplacé à l'intérieur de l'espace de traitement (2), étant en particulier moulu, et/ou l'ensemble des étapes de traitement étant exécutées lors d'un traitement habituel du cuir dans l'espace de traitement (2).

13. Procédé selon la revendication 12, **caractérisé en ce que** l'au moins une substance de neutralisation d'odeur (4) est sèche et/ou recyclable et/ou réactivable et/ou est une matière absorbante liquide qui est emmagasinée dans une matière de support sèche poreuse, et/ou que l'au moins une substance de neutralisation d'odeur (4) est au moins une ou une combinaison de deux ou plusieurs substances (4) choisies parmi le groupe constitué par des absorbants carbonés, des absorbants minéraux, du café, du succédané de café, du charbon actif, de la cyclodextrine, de la zéolithe, des composés de zinc, du charbon actif à base de café (coffee-based activated carbon).

14. Procédé selon une des revendications 12 ou 13, **caractérisé en ce que** le cuir est traité avec au moins un parfum (15) contenu dans un réservoir de parfum (14), un échange de gaz étant généré entre l'espace de traitement (2) et le réservoir de parfum (14).

15. Procédé selon une des revendications 12 à 14, **caractérisé en ce que** l'ensemble des étapes de traitement sont exécutées sans traitement de libération des radicaux du cuir, en particulier **en ce qu'**aucun traitement photolytique et/ou aucun traitement ozonolytique, et/ou aucun traitement électrochimique et/ou aucun traitement oxydant et/ou aucun traitement thermolytique n'est effectué, en particulier **en ce que** de préférence aucune formation de liaisons de chrome VI n'a lieu.

16. Procédé selon une des revendications 12 à 15, **caractérisé en ce que** le traitement de réduction de l'odeur est appliqué dans le cadre d'un procédé de fabrication de cuir tanné, en particulier de sorte qu'une réduction de l'odeur est réalisée pendant la mouture du cuir, de préférence dans un réservoir de mouture.
